# EUROPÄISCHE PATENTSCHRIFT

(11) **EP 0 532 467 B1**
(45) Veröffentlichungstag und Bekanntmachung des Hinweises auf die Patenterteilung: **21.06.1995**
(21) Anmeldenummer: 92810680.6
(22) Anmeldetag: 04.09.1992
(51) Int. Cl.: D06P 5/20, D06P 1/52, D06P 1/651, D06P 1/38

(54) **Verfahren zum Fixieren von Farbstoffen mit UV-Licht**
Process for the fixation of dyes with UV-light
Procédé de fixation de colorants à l'aide des rayonnements UV

(30) Priorität: 13.09.1991 CH 2724/91
(43) Veröffentlichungstag der Anmeldung: 17.03.1993
(73) Patentinhaber: CIBA-GEIGY AG, 4002 Basel (CH)
(72) Erfinder: Fritzsche, Katharina, Dr., W-7858 Weil am Rhein (DE)

(56) Entgegenhaltungen:
- EP-A- 0 144 093
- CH-A- 388 254
- FR-A- 2 382 278
- JOURNAL OF POLYMER SCIENCE : PART A : POLYMER CHEMISTRY Bd. 29, Nr. 9,September 1991, Seiten 1319 - 1327 FOUASSIER ETAL. 'Water-soluble photoiniators : Primaryprocesses in hydroxy alkyl phenyl ketones'
- CHEMICAL ABSTRACTS, vol. 84 Columbus, Ohio, US; abstract no. 166157, FURUSHITA,AKIO ET AL. 'Printing of textiles'

## Beschreibung

Die Erfindung betrifft ein Verfahren zum Fixieren von Farbstoffen, welche polymerisierbare Doppelbindungen enthalten, auf organischen Materialien durch Bestrahlung mit UV-Licht in Gegenwart eines farblosen polymerisierbaren Binders und eines Photosensibilisators.

Gegenstand der vorliegenden Erfindung ist somit ein Verfahren zum Fixieren von Farbstoffen auf organischen Materialien, dadurch gekennzeichnet, dass man Farbstoffe, welche mindestens eine polymerisierbare Doppelbindung oder mindestens ein polymerisierbares Ringsystem enthalten, in Gegenwart mindestens eines farblosen Binders, welcher mindestens eine polymerisierbare Doppelbindung enthält, und mindestens eines Photosensibilisators, sowie gegebenenfalls weiterer Hilfsstoffe durch Bestrahlung mit UV-Licht auf dem organischen Material fixiert.

Geeignet sind wasserlösliche und wasserunlösliche Farbstoffe, die dadurch charakterisiert sind, dass sie polymerisierbare Doppelbindungen tragen. Diese polymerisierbaren Gruppen können auch über einen Spacer wie z.B. eine -(CH₂-CH₂-O)ₙ-Gruppe mit dem Chromophor verbunden sein.

Unter wasserlöslichen Farbstoffen sind vor allem solche zu verstehen, die Chromophore mit Sulfogruppen enthalten. Als wasserunlösliche Farbstoffe sind Dispersfarbstoffe geeignet, die eine polymerisierbare Gruppe besitzen und im strahlenpolymerisierbaren Binder löslich sind.

Als polymerisierbare Doppelbindungen kommen Vinyl-, Vinylchlorid, Vinylsulfon-, Allyl-, Allylsulfon, Acrylat-, Methacrylat-, Acrylamid-, Methacrylamid-, Halogenacrylamid-, Styryl-Gruppen und Derivate der Zimtsäure in Frage.

Als für dieses Fixierungsverfahren geeignete Farbstoffe kommen solche in Betracht, die eine aktivierte ungesättigte Gruppe, insbesondere eine ungesättigte aliphatische Gruppe aufweisen, wie z.B. die Vinyl-, Halogenvinyl-, Styryl-, Acryl- oder Methacryl-Gruppe.

Als solche Gruppen seien z.B. die Halogenatome enthaltenden ungesättigten Gruppen genannt, wie Halogenmaleinsäure- und Halogenpropiolsäurereste, die α- oder β-Brom- oder Chloracrylgruppen, halogenierte Vinylacetylgruppen, Halogencrotonyl- oder Halogenmethacrylgruppen. Weiterhin kommen auch solche Gruppen in Betracht, die leicht, z.B. durch Abspaltung von Halogenwasserstoff, in halogenhaltige ungesättigte Gruppen übergehen, z.B. die Dichlor- oder Dibrompropionylgruppe. Unter Halogenatomen sind hier Fluor-, Chlor-, Brom und Jodatome als auch Pseudohalogenatome, wie z.B. die Cyangruppe zu verstehen. Gute Resultate werden nach den erfindungsgemässen Verfahren mit Farbstoffen erzielt, welche eine α-Bromacrylgruppe enthalten. Als Farbstoffe, die eine polymerisierbare Doppelbindung enthalten, kommen vorzugsweise solche in Betracht, die mindestens einen Acryloyl-, α-Bromacryloyl-, α-Chloracryloyl-, Vinyl- oder Vinylsulfonyl-Rest enthalten; ganz besonders bevorzugt jene, die mindestens einen Acryloyl-, α-Bromacryloyl- oder Vinylsulfonyl-Rest enthalten. Als Farbstoffe, die ein polymerisierbares Ringsystem enthalten, kommen vorzugsweise solche in Betracht, die mindestens einen Epoxid-Rest enthalten.

Die verwendeten chromophoren Systeme können den verschiedensten Farbstoff-Klassen angehören.

Eine bevorzugte Ausführungsform des erfindungsgemässen Verfahrens ist dadurch gekennzeichnet, dass man als Farbstoffe solche der Formel

D-(X)ₘ (1),

worin D der Rest eines organischen Farbstoffes der Monoazo- oder Polyazo-, Metallkomplexazo-, Anthrachinon-, Phthalocyanin-, Formazan-, Azomethin-, Nitroaryl-, Dioxazin-, Phenazin-, Stilben-, Triphenylmethan-, Xanthen-, Thioxanthon-, Naphthochinon-, Pyrenchinon- oder Perylentetracarbimid-Reihe, X eine polymerisierbare Doppelbindung oder ein polymerisierbares Ringsystem, und m die Zahl 1, 2, 3, 4, 5 oder 6 ist, verwendet.

Eine besonders bevorzugte Ausführungsform des erfindungsgemässen Verfahrens ist dadurch gekennzeichnet, dass man wasserlösliche Farbstoffe der Formel (1) verwendet, worin
a) D der Rest eines Formazanfarbstoffes der Formel ist, worin die Benzolkerne weiterhin durch Alkyl mit 1 bis 4 C-Atomen, Alkoxy mit 1 bis 4 C-Atomen, Alkylsulfonyl mit 1 bis 4 C-Atomen, Halogen oder Carboxy substituiert sein können,
b) D der Rest eines Anthrachinonfarbstoffes der Formel ist, worin G ein Phenylen-, Cyclohexylen- oder C₂-C₆-Alkylenrest ist; wobei der Anthrachinonkern durch eine weitere Sulfogruppe, und G als Phenylrest durch Alkyl mit 1 bis 4 C-Atomen, Alkoxy mit 1 bis 4 C-Atomen, Halogen, Carboxy oder Sulfo substituiert sein kann.
c) D der Rest eines Phthalocyaninfarbstoffes der Formel worin Pc der Rest eines Kupfer- oder Nickelphthalocyanins; W -OH und/oder -NR₅R₆; R₅ und R₆ unabhängig voneinander Wasserstoff oder Alkyl mit 1 bis 4 Kohlenstoffatomen, das durch Hydroxy oder Sulfo substituiert sein kann; R₄ Wasserstoff oder Alkyl mit 1 bis 4 Kohlenstoffatomen; E ein Phenylenrest, der durch Alkyl mit 1 bis 4 C-Atomen, Halogen, Carboxy oder Sulfo substituiert sein kann; oder ein Alkylenrest mit 2 bis 6 C-Atomen, vorzugsweise ein Sulfophenylen- oder Aethylenrest; und k = 1, 2 oder 3 ist.
d) D der Rest eines Dioxazinfarbstoffes der Formel ist, worin E ein Phenylenrest, der durch Alkyl mit 1 bis 4 C-Atomen, Halogen, Carboxy oder Sulfo substituiert sein kann; oder ein Alkylenrest mit 2 bis 6 C-Atomen ist; und die äusseren Benzolringe in den Formeln (5a) und (5b) durch Alkyl mit 1 bis 4 C-Atomen, Alkoxy mit 1 bis 4 C-Atomen, Acetylamino, Nitro, Halogen, Carboxy oder Sulfo weitersubstituiert sein können.

Ebenfalls besonders bevorzugt werden Farbstoffe der Formel (1) verwendet, worin D der Rest eines Azofarbstoffes, insbesondere ein Rest der Formeln 6 bis 17 ist:
worin (R₇)₁₋₃ für 1 bis 3 Substituenten aus der Gruppe C₁₋₄-Alkyl, C₁₋₄-Alkoxy, Halogen, Carboxy und Sulfo steht;
worin (R₉)₁₋₃ für 1 bis 3 Substituenten aus der Gruppe C₁₋₄-Alkyl, C₁₋₄-Alkoxy, Halogen, Carboxy und Sulfo steht;
worin (R₁₀)₁₋₃ für 1 bis 3 Substituenten aus der Gruppe C₁₋₄-Alkyl, C₁₋₄-Alkoxy, Halogen, Carboxy und Sulfo steht;
worin R₁₁ C₂₋₄-Alkanoyl oder Benzoyl ist;
worin R₁₂ C₂₋₄-Alkanoyl oder Benzoyl ist;
worin (R₁₃)₀₋₃ für 0 bis 3 Substituenten aus der Gruppe C₁₋₄-Alkyl, C₁₋₄-Alkoxy, Halogen, Carboxy und Sulfo steht;
worin R₁₄ und R₁₅ unabhängig voneinander Wasserstoff, C₁₋₄-Alkyl oder Phenyl, und R₁₆ Wasserstoff, Cyano, Carbamoyl oder Sulfomethyl ist;
worin (R₁₇)₁₋₄ für 1 bis 4 Substituenten aus der Gruppe Wasserstoff, Halogen, Nitro, Cyan, Trifluormethyl, Sulfamoyl, Carbamoyl, C₁₋₄-Alkyl, C₁₋₄-Alkoxy, Amino, Acetylamino, Ureido, Hydroxy, Carboxy, Sulfomethyl und Sulfo, unabhängig voneinander, steht;
worin (R₁₈)₀₋₃, (R₁₈')₀₋₂ und (R₁₈'')₀₋₂ unabhängig voneinander 0 bis 3 bzw. 0 bis 2 Substituenten aus der Gruppe C₁₋₄-Alkyl, C₁₋₄-Alkoxy und Sulfo stehen.

Eine weitere bevorzugte Ausführungsform des erfindungsgemässen Verfahrens ist dadurch gekennzeichnet, dass man als wasserunlösliche oder wenig wasserlösliche Farbstoffe Azofarbstoffe der Formel
worin D₁ den Rest einer von wasserlöslichmachenden Substituenten freien, carbocyclischen oder heterocyclischen Diazokomponente;
Y₁ Chlor, Methyl, Methoxy, Methoxyethyl, Methoxyethoxy oder Wasserstoff;
R₂₀ und R₂₁ unabhängig voneinander C₁-C₆-Alkyl, C₃-C₆-Alkenyl, Phenyl oder den Rest -B₁-X₁;
R₂₂ Wasserstoff, Methyl, Methoxy, Chlor, Brom oder den Rest X₁;
X₁ einen Rest mit einer polymerisierbaren Doppelbindung;
B₁ einen gegebenenfalls substituierten Rest der Formel -(CH₂)ₘ-(C₆H₄)ₙ-(CH₂)ₒ-;
worin m eine ganze Zahl von 1 bis 6
n 0 oder 1 und
o eine ganze Zahl von 0 bis 6 bedeutet;
bedeuten und mindestens einer der Reste R₂₀, R₂₁ oder R₂₂ die Bedeutung X₁ hat bzw. durch einen Rest X₁ substituiert ist;
verwendet.

D₁ bedeutet vorzugsweise den Rest einer homo- oder heterocyclischen Diazokomponente, z.B. aus der Reihe Thienyl, Phenylazothienyl, Thiazolyl, Isothiazolyl, 1,2,4-Thiadiazolyl, 1,3,4-Thiadiazolyl, Benzthiazolyl, Benzisothiazolyl, Pyrazolyl, 1,2,3-Triazolyl, 1,2,4-Triazolyl, Imidazolyl, oder Phenyl. Jedes dieser Systeme kann weitere Substituenten tragen wie Alkyl, Alkoxy oder Alkylthio mit je 1 bis 4 Kohlenstoffatomen, Phenyl, elektronegative Gruppen wie Halogen, besonders Chlor oder Brom, Trifluormethyl, Cyano, Nitro, Acyl, wie z.B. Acetyl oder Benzoyl, Carboalkoxy, besonders Carbomethoxy oder Carboethoxy, Alkylsulfon mit 1 bis 4 Kohlenstoffatomen, Phenylsulfon, Phenoxysulfon, Sulfonamido oder Arylazo, insbesondere Phenylazo. Je 2 benachbarte Substituenten der genannten Ringsysteme können auch zusammen weitere ankondensierte Ringe bilden, z.B. Phenylringe oder cyclische Imide.

Besonders bevorzugt bedeutet D₁ einen Benzthiazolyl-, Benzisothiazolyl- oder Phenylrest, welcher unsubstituiert oder ein- oder zweimal durch einen der obengenannten Reste substituiert ist.

Die Alkylreste können substituiert sein, z.B. durch Hydroxy, Alkoxy mit 1 bis 4 Kohlenstoffatomen, insbesondere Methoxy, Cyano oder Phenyl. Als weitere Substituenten sind geeignet Halogen, wie Fluor, Chlor oder Brom, oder -CO-U oder -O-CO-U, worin U Alkyl mit 1 bis 6 Kohlenstoffatomen oder Phenyl ist.

Als Alkenylreste kommen solche Reste in Betracht, welche sich von den oben aufgeführten Alkylresten durch Ersatz mindestens einer Einfachbindung durch eine Doppelbindung ableiten. Geeignete Reste sind z.B. Ethenyl oder Propenyl.

Unter Phenylresten sind unsubstituierte oder substituierte Phenylreste zu verstehen. Als Substituenten kommen z.B. C₁-C₄-Alkyl, C₁-C₄-Alkoxy, Brom, Chlor, Nitro oder C₁-C₄-Alkylcarbonylamino in Betracht.

Für den Rest X₁ kommen beispielsweise von der Acryl-, Methacryl- oder Zimtsäure abgeleitete Reste in Frage. Besonders hervorzuheben sind die Reste der Formeln -NH-CO-CH=CH₂, -NH-CO-C(CH₃)=CH₂, -NH-CO-CBr=CH₂, -NH-CO-CH=CH-C₆H₅, -O-CO-CH=CH₂, -O-CO-C(CH₃)=CH₂, -O-CO-CBr=CH₂, -O-CO-CH=CH-C₆H₅, -CH=CH₂, -CH=CH-C₆H₅ oder -C(CH₃)=CH₂.

Besonders bevorzugt sind Farbstoffe der Formeln:
worin R₂₃ C₁-C₆-Alkyl, C₃-C₆-Alkenyl oder Phenyl;
R₂₅ Wasserstoff, Methyl, Methoxy, Chlor, Brom, -NH-CO-CH=CH₂, -NH-CO-C(CH₃)=CH₂, -NH-CO-CBr=CH₂, -NH-CO-CH=CH-C₆H₅, -O-CO-CH=CH₂, -O-CO-C(CH₃)=CH₂, -O-CO-CBr=CH₂, oder -O-CO-CH=CH-C₆H₅;
R₂₆-NH-CO-CH=CH₂, -NH-CO-C(CH₃)=CH₂, -NH-CO-CBr=CH₂, -NH-CO-CH=CH-C₆H₅, -O-CO-CH=CH₂, -O-CO-C(CH₃)=CH₂, -O-CO-CBr=CH₂ oder -O-CO-CH=CH-C₆H₅; und
R₂₇-NH-CO-CH=CH₂, -NH-CO-C(CH₃)=CH₂, -NH-CO-CBr=CH₂ oder -NH-CO-CH=CH-C₆H₅ bedeuten und worin B₁, D₁ und Y₁ die Bedeutungen wie unter Formel (20) angegeben haben.

Beispiele für obige Farbstoffe sind Farbstoffe der Formeln:
Weitere bevorzugte Farbstoffe sind wenig wasserlösliche oder wasserunlösliche Farbstoffe der Anthrachinonreihe, wie z.B.
Die genannten Farbstoffe sind bekannt oder können nach bekannten Methoden hergestellt werden. Beispielsweise wird eine Lösung der zu acylierenden Substanz in wasserfreiem Aceton mit etwa einem Molequivalent eines Acrylsäurechlorids versetzt. Bei Raumtemperatur wird dann etwa 1 Molequivalent Pyridin zugegeben und das Produkt durch Zugabe von Wasser abgeschieden.

Bei den zuzusetzenden Bindern handelt es sich um polymerisierbare farblose beziehungsweise nahezu farblose (d.h. evt. leicht gelbliche) monomere, oligomere oder polymere Verbindungen oder um Gemische derselben; z.B. N-C₁₋₄-Alkylolacrylamid, N-Butoxymethylacrylamid, N-Isobutoxymethylacrylamid, N-C₁₋₄-Alkylolmethacrylamid, N-Butoxymethylmetharylamid, N-Isobutoxymethylmethacrylamid, N,N,Di-(C₁₋₄-Alkolol)-acrylamid, N,N,-Di-(Butoxymethyl)-acrylamid, N,N,Di-(Isobutoxymethyl)-acrylamid, N,N,Di-(C₁₋₄-Methylol)-methacrylamid, N,N,Di-(Butoxymethyl)-methacrylamid, N,N,-Di-(Isobutoxymethyl)methacrylamid.

Vorzugsweise werden in dem erfindungsgemässen Verfahren als farblose Verbindungen monomere, oligomere oder polymere organische Verbindungen oder deren Mischungen verwendet.

Besonders bevorzugt werden in dem erfindungsgemässen Verfahren als farblose Verbindungen Acrylate, Diacrylate, Acrylsäure oder Acrylamide verwendet.

Ganz besonders bevorzugt werden in den erfindungsgemässen Verfahren Mischungen monomerer und oligomerer farbloser organischer Verbindungen verwendet.

Die farblosen organischen Verbindungen, die mindestens eine polymerisierbare Doppelbindung enthalten, sind frei von farbgebenden Resten. Es handelt sich um monomere, oligomere oder polymere organische Verbindungen oder eine Mischung derselben, die polymerisiert bzw. vernetzt werden können.

Als monomere farblose Verbindung kommt eine solche mit einem Molekulargewicht bis ca. 1000 in Betracht, die mindestens eine polymerisierbare Gruppe enthält.

Bi-, tri- und polyfunktionelle Monomere sind ebenfalls geeignet.

Die monomere farblose Verbindung kann sowohl selbst direkt als auch als Mischung mit anderen Monomeren, Oligomeren und/oder Polymeren eingesetzt werden.

Als oligomere farblose Verbindung kommt eine solche mit einem Molekulargewicht zwischen 1000 und 10000 in Betracht, die eine oder mehrere polymerisierbare Gruppen enthält. Die oligomere farblose Verbindung kann, sofern flüssig, selbst direkt oder als Lösung in Wasser oder organischen Lösungsmitteln oder als Gemisch mit anderen Monomeren, Oligomeren und/oder Polymeren eingesetzt werden.

Als polymere farblose Verbindung kommt eine solche mit einem Molekulargewicht >10000 in Betracht, die eine oder mehrere polymerisierbare Gruppen enthält.

Die polymere farblose Verbindung kann, sofern flüssig, selbst direkt oder als Lösung in Wasser oder organischen Lösungsmitteln oder als Gemisch mit anderen Monomeren, Oligomeren und/oder Polymeren eingesetzt werden.

Als farblose Verbindungen kommen ethylenisch ungesättigte monomere, oligomere und polymere Verbindungen in Frage.

Besonders geeignet sind z.B. Ester von ethylenisch ungesättigten Carbonsäuren und Polyolen oder Polyepoxiden, und Polymere mit ethylenisch ungesättigten Gruppen in der Kette oder in Seitengruppen, wie z.B. ungesättigte Polyester, Polyamide und Polyurethane und Copolymere hiervon, Polybutadien und Butadien-Copolymere, Polyisopren und Isopren-Copolymere, Polymere und Copolymere mit (Meth)-Acrylgruppen in Seitenketten, sowie Mischungen von einem oder mehreren solcher Polymerer.

Beispiele für ungesättigte Carbonsäuren sind Acrylsäure, Methacrylsäure, Crotonsäure, Itaconsäure, Zimtsäure und ungesättigte Fettsäuren wie Linolensäure oder Oelsäure. Bevorzugt sind Acryl- und Methacrylsäure.

Als Polyole sind aliphatische und cycloaliphatische Polyole geeignet. Beispiele für Polyepoxide sind solche auf der Basis der Polyole und Epichlorhydrin. Ferner sind auch Polymere oder Copolymere, die Hydroxylgruppen in der Polymerkette oder in Seitengruppen enthalten, wie z.B. Polyvinylalkohol und Copolymere davon oder Polymethacrylsäurehydroxyalkylester oder Copolymere davon, als Polyole geeignet. Weitere geeignete Polyole sind Oligoester mit Hydroxylendgruppen.

Beispiele für aliphatische und cycloaliphatische Polyole sind Alkylendiole mit bevorzugt 2 bis 12 C-Atomen, wie Ethylenglykol, 1,2- oder 1,3-Propandiol, 1,2-, 1,3- oder 1,4-Butandiol, Pentandiol, Hexandiol, Octandiol, Dodecandiol, Diethylenglykol, Triethylenglykol, Polyethylenglykole mit Molekulargewichten von bevorzugt 200 bis 1500, 1,3-Cyclopentandiol, 1,2- 1,3- oder 1,4-Cyclohexandiol, 1,4-Dihydroxymethylcyclohexan, Glycerin, Tris-(β-hydroxyethyl)amin, Trimethylolethan, Trimethylolpropan, Pentaerythrit, Dipentaerythrit und Sorbit.

Die Polyole können teilweise oder vollständig mit einer oder verschiedenen ungesättigten Carbonsäuren verestert sein, wobei in Teilestern die freien Hydroxylgruppen modifiziert, z.B. verestert oder mit anderen Carbonsäuren verestert sein können.

Beispiele für Ester sind:
Trimethylolpropantriacrylat, Trimethylolethantriacrylat, Trimethylolpropantrimethacrylat, Trimethylolethantrimethacrylat, Tetramethylenglykoldimethacrylat, Triethylenglykoldimethacrylat, Tetraethylenglykoldiacrylat, Pentaerythritdiacrylat, Pentaerythrittriacrylat, Pentaerythrittetraacrylat, Dipentaerythritdiacrylat, Dipentaerythrittriacrylat, Dipentaerythrittetraacrylat, Dipentaerythritpentaacrylat, Dipentaerythrithexaacrylat, Tripentaerythritoctaacrylat, Pentaerythritdimethacrylat, Pentaerythrittrimethacrylat, Dipentaerythritdimethacrylat, Dipentaerythrittetramethacrylat, Tripentaerythritoctamethacrylat, Pentaerythritdiitaconat, Dipentaerythrittrisitaconat, Dipentaerythritpentaitaconat, Dipentaerythrithexaitaconat, Ethylenglykoldimethacrylat, 1,3-Butandioldiacrylat, 1,3-Butandioldimethacrylat, 1,4-Butandioldütaconat, Sorbittriacrylat, Sorbittetraacrylat, Pentaerythritmodifiziert-triacrylat, Sorbittetramethacrylat, Sorbitpentaacrylat, Sorbithexaacrylat, Oligoesteracrylate und -methacrylate, Glyzerindi- und -triacrylat, 1,4-Cyclohexandiacrylat, Bisacrylate und Bismethacrylate von Polyethylenglykol mit Molekulargewicht von 200-1500, oder Gemische davon.

Als farblose Verbindungen sind auch die Amide gleicher oder verschiedener ungesättigter Carbonsäuren von aromatischen, cycloaliphatischen und aliphatischen Polyaminen mit bevorzugt 2 bis 6, besonders 2 bis 4 Aminogruppen geeignet. Beispiele für solche Polyamine sind Ethylendiamin, 1,2- oder 1,3-Propylendiamin, 1,2-, 1,3- oder 1,4-Butylendiamin, 1,5-Pentylendiamin, 1,6-Hexylendiamin, Octylendiamin, Dodecylendiamin, 1,4-Diaminocyclohexan, Isophorondiamin, Phenylendiamin, Bisphenylendiamin, Di-β-aminoethylether, Diethylentriamin, Triethylentetramin, Di-(β-aminoethoxy)- oder Di-(β-aminopropoxy) ethan. Weitere geeignete Polyamine sind Polymere und Copolymere mit Aminogruppen in der Seitenkette und Oligoamide mit Aminoendgruppen.

Beispiele für solche ungesättigten Amide sind: Methylen-bis-acrylamid, 1,6-Hexamethylen-bis-acrylamid, Diethylentriamin-tris-methacrylamid, Bis(methacrylamidopropoxy)-ethan, β-Methacrylamidoethylmethacrylat, N[(β-Hydroxyethoxy)ethyl]-acrylamid.

Geeignete ungesättigte Polyester und Polyamide leiten sich z.B. von Maleinsäure und Diolen oder Diaminen ab. Die Maleinsäure kann teilweise durch andere Dicarbonsäuren ersetzt sein. Sie können zusammen mit ethylenisch ungesättigten Comonomeren, z.B. Styrol, eingesetzt werden. Die Polyester und Polyamide können sich auch von DicarbonSäuren und ethylenisch ungesättigten Diolen oder Diaminen ableiten, besonders von längerkettigen mit z.B. 6 bis 20 C-Atomen. Beispiele für Polyurethane sind solche, die aus gesättigten oder ungesättigten Diisocyanaten und ungesättigten bzw. gesättigten Diolen aufgebaut sind.

Polybutadien und Polyisopren und Copolymere davon sind bekannt. Geeignete Comonomere sind z.B. Olefine wie Ethylen, Propen, Buten, Hexen, (Meth)Acrylate, Acrylnitril, Styrol oder Vinylchlorid. Polymere mit (Meth)Acrylatgruppen in der Seitenkette sind ebenfalls bekannt Es kann sich z.B. um Umsetzungsprodukte von Epoxidharzen auf Novolakbasis mit (Meth)Acrylsäure handeln, um Homo- oder Copolymere des Polyvinylalkohols oder deren Hydroxyalkylderivaten, die mit (Meth)Acrylsäure verestert sind, oder um Homo- und Copolymere von (Meth)Acrylaten, die mit Hydroxyalkyl(meth)acrylaten verestert sind.

Die farblosen Verbindungen können allein oder in beliebigen Mischungen eingesetzt werden.

Als oligomere oder polymere farblose Verbindungen kommen bevorzugt z.B. verschiedene Polyesteracrylate, wie z.B. CH₂=CH-[CO-O(CH₂)ₙ]-CO-O-CH=CH₂, Epoxyacrylate, wie z.B. (CH₂=CH-CO-O-CH₂-CHOH-CH₂-O-C₆H₄)₂C(CH₃)₂, Urethanacrylate, wie z.B.
Polyetheracrylate, wie z.B.
und Silikonacrylate in Betracht, wie z.B. aus Textilpraxis International (1987) Seiten 848-852 bekannt.

Eine bevorzugte Ausführungsform des erfindungsgemässen Verfahrens ist dadurch gekennzeichnet, dass man als farblose Verbindungen solche mit dem Acrylrest als polymerisierbare Gruppe verwendet, wobei oligomere Polyether-, Polyurethan- und Polyesteracrylate besonders bevorzugt werden.

In dem erfindungsgemässen Verfahren werden als farblose Verbindung insbesondere N-Vinylpyrrolidin, Acrylsäure, Butylacrylat, 2-Ethylhexylacrylat, 2-Hydroxyethylacrylat, Hydroxypropylacrylat, Butandiolmonoacrylat, 2-Ethoxyethylacrylat, Ethylenglykolacrylat, Butandiolacrylat, 2-Ethoxyethylacrylat, Ethylenglykolacrylat, Bisacrylate von Polyethylenglykol mit einem Molekulargewicht von 200 bis 1500, Butandioldiacrylat, Tetraethylenglykoldiacrylat, 1,6-Hexandioldiacrylat, Diethylenglykoldiacrylat, Dipropylenglykoldiacrylat, Triethylenglykoldiacrylat, Tripropylenglykoldiacrylat, Trimethylolpropantriacrylat, Pentaerythritriacrylat, Bromacrylamid, Methylenbisdi(bromacrylamid), Methylen-bisdiacrylamid, N-Alkoxyacrylamid, Tetraethylenglykol-diacrylat, Sojabohnenöl-acrylat, Polybutadien-acrylat, Diethylenglykol-dimethacrylat, 1,6-Hexandiol-dimethacrylat, 2-(2-Ethoxyethoxy)-ethylacrylat, Stearylacrylat, Tetrahydrofurfurylacrylat, Pentaerythritol-tetraacrylat, Laurylacrylat, 2-Phenoxyethylacrylat, ethoxyliertes Bisphenol-diacrylat, Ditrimethylolpropan-tetraacrylat, Tris-(2-Hydroxyethyl)-isocyanurat-triacrylat, Isodecylacrylat, Dipentaerythriol-pentaacrylat, ethoxyliertes Trimethylolpropan-triacrylat, Isobornylacrylat, ethoxyliertes Tetrabromobisphenol-diacrylat, propoxyliertes Neopentylglykol-diacrylat, propoxyliertes Glyceryltriacrylat verwendet.

Bei Verwendung ultravioletter Strahlung ist das Vorliegen eines Photosensibilisators erforderlich. Der Photosensibilsator absorbiert die Strahlung, um freie Radikale, die die Polymerisation einleiten, zu erzeugen. Beispiele für erfindungsgemäss verwendete Photosensibilisatoren beziehungsweise Photoinitiatoren sind Carbonylverbindungen wie 2,3-Hexandion. Diacetylacetophenon, Benzoin und Benzoinether wie Dimethyl-, Ethyl- und Butylderivate, z.B. 2,2-Diethoxyacetophenon und 2,2-Dimethoxyacetophenon, Benzophenon bzw. ein Benzophenon-Salz und Phenyl-(1-hydroxycyclohexyl)-keton oder ein Keton der Formel
Benzophenon in Kombination mit einem Katalysator wie Triäthylamin, N,N'-Dibenzylamin und Dimethylaminoethanol und Benzophenon plus Michlers Keton; stickstoffhaltige Verbindungen wie Diazomethan, Azo-bis-isobutyronitril, Hydrazin, Phenylhydrazin sowie Trimethylbenzylammoniumchlorid; und schwefelhaltige Verbindungen wie Benzolsulfonat, Diphenyl-disulfid sowie Tetramethylthiuramdisulfid. Derartige Photosensibilisatoren werden für sich allein oder in Kombination miteinander verwendet.

Der Anteil an Photosensibilisatoren in den aufgetragenen Farbekomponenten direkt vor der Bestrahlung beträgt 0,01 - 20 %, vorzugsweise 0,1 - 5 %.

Sowohl wasserlösliche wie auch wasserunlösliche Photosensibilisatoren sind geeignet. Ausserdem sind copolymerisierbare Photoinitiatoren wie sie z.B. in "Polymers Paint Colour Journal, 180, S 42f (1990)" erwähnt werden von besonderem Vorteil.

Die Druckpasten beziehungsweise Färbeflotten können neben Farbstoff und strahlenpolymerisierbaren Binder noch die üblichen Zusätze wie Verdicker, Färbemittel, Füllstoffe, Dispergatoren, Gleitmittel, Antioxidationsmittel und Polymerisationsinhibitoren enthalten. Letztere sind gewöhnlich auch den strahlenpolymerisierbaren Bindern als Stabilisatoren zugesetzt.

Ausserdem können neben dem Photosensibilisator noch Polymerisations-Coinitiatoren wie Peroxide oder aliphatische Azoverbindungen zugesetzt werden, welche durch die bei der Bestrahlung auftretende Wärme aktiviert werden und die Polymerisation starten.

Für die Polymerisation beziehungsweise Copolymerisation können die gebräuchlichen Katalysatoren, welche freie Radikale bilden, verwendet werden. Genannt seien Hydrazinderivate, wie Hydrazinhydrochlorid, organometallische Verbindungen, wie Bleitetraethyl, und insbesondere aliphatische Azoverbindungen, wie α,α'-Azoisobutyrodinitril und organische Peroxide, Chloracetylperoxid, Trichloracetylperoxid, Benzoylperoxid, Chlorbenzoylperoxid, Benzoylacetylperoxid, Propionylperoxid, Fluorchlorpropionylperoxid, Laurylperoxid, Cumenhydroperoxid, Cyclohexanonhydroperoxid, tert.-Butylhydroperoxid, Di-tert.-butylperoxid, Di-tert.-amylperoxid und p-Methanhydroperoxid, und ebenfalls anorganische Peroxidverbindungen, wie Natriumperoxid, Alkalipercarbonate, Alkalipersulfate oder Alkaliperborate, und insbesondere Wasserstoffperoxid, welcher vorteilhaft das teure Benzoylperoxid ersetzen kann. Die zuzugebende Menge an Katalysatoren richtet sich in bekannter Weise nach dem gewünschten Verlauf der Reaktion oder nach den gewünschten Eigenschaften des Polymers. Vorteilhaft werden etwa 0,05 bis 10 Gewichtsprozent, bezogen auf die gesamte Menge an Binder beziehungsweise Binder-Mischung, zugegeben.

Zur Unterdrückung der Sauerstoffinhibierung kann auch der Zusatz von sogenannten "Anti Blocking Agents", das sind i.a. Amine insbesondere Acrylamine, von Vorteil sein.

Bei dem zu verwendenden UV-Licht handelt es sich um Strahlung, deren Emission zwischen 200 und 450 nm insbesondere zwischen 210 und 350 nm liegt. Die Strahlung wird vorzugsweise künstlich mit Quecksilber-Dampf-, Xenon- oder Wolfram-Lampen, Leuchtstoffröhren oder Kohlelichtbogenlampen erzeugt.

Von ganz besonderem Vorteil sind Quecksilber-Hochdrucklampen. Es sind aber auch Kapillar-Quecksilber-Hochdrucklampen, Quecksilber-Niederdrucklampen oder Quecksilber-Mitteldrucklampen geeignet. Letztere können auch gepulst betrieben werden, um die Strahlung in Peaks zu konzentrieren. Auch bei Xenonlampen ist gepulster Betrieb möglich, wenn man einen höheren Anteil an längerwelligem UV-Licht benötigt.

Die genaue Bestrahlungszeit der Färbungen beziehungsweise Drucke wird sich nach der Leuchtstärke der UV-Quelle, dem Abstand von der Lichtquelle, Art und Menge an Photosensibilisator sowie der Durchlässigkeit der Formulierung und des textilen Substrats für UV-Licht richten.

Übliche Bestrahlungszeiten betragen 2 Sekunden bis 20 Minuten, vorzugsweise 5 Sekunden bis 2 Minuten. Die Fixierung kann durch Unterbrechung der Lichteinstrahlung beendet werden, so dass sie auch diskontinuierlich durchgeführt werden kann.

Die Bestrahlung kann unter Schutzgas durchgeführt werden, um eine Inhibierung durch Sauerstoff zu verhindern, jedoch ist diese Vorsichtsmassnahme i.a. nicht notwendig. Die Sauerstoff-Inhibierung kann auch wirksam durch Zusatz von sogenannten "Anti Blocking Agents", das sind Amine und speziell vor allem auch Aminoacrylate, unterdruckt werden.

Das erfindungsgemässe Verfahren ist auf die verschiedensten Fasern anwendbar, wie z.B. Fasern tierischer Herkunft wie Wollen, Seiden, Haare (z.B. als Filz) oder halbsynthetische Chemiefasern, wie Eiweisskunstfasern oder Alginatfasern, vollsynthetische Fasern, wie Polyvinyl-, Polyacrylnitril-, Polyester-, Polyamid-, Polypropylen- oder Polyurethanfasern und vor allem cellulosehaltige Materialien, wie Bastfasern, z.B. Leinen, Hanf, Jute, Ramie und insbesondere Baumwolle, sowie Cellulosekunstfasern, wie Viscose- oder Modalfasern, Kupfer-, Nitrat- oder verseifte Acetatfaser oder Fasern aus Celluloseacetat, wie Acetatfaser, oder Fasern aus Cellulosetriacetat, wie Arnel®, Trilan®, Courpleta® oder Tricel®.

Die genannten Fasern können in Formen vorliegen, wie sie insbesondere in der Textilindustrie verwendet werden, z.B. als Fäden oder Garne, bzw. als Gewebe, Gewirke oder vliesartige Stoffe, wie Filze.

Als Fasermaterial werden in den erfindungsgemässen Verfahren bevorzugt Wolle, Seide, Haare, Alginatfasern, Polyvinyl-, Polyacrylnitril-, Polyester-, Polyamid-, Polypropylen- oder Polyurethanfasern oder cellulosehaltige Fasern verwendet.

Besonders bevorzugt werden Cellulosefasern sowie Polyester-Cellulose-Mischgewebe verwendet.

Die Behandlung des zu färbenden Materials mit einem definitionsgemässen Farbstoff kann auf die übliche Weise geschehen, z.B. wenn es sich um ein Textilgewebe handelt, durch Tranken mit einer Farbstofflösung in einem Ausziehbad beziehungsweise durch Aufsprühen oder durch Foulardieren einer Klotzlösung, oder durch Bedrucken z.B. auf einer Rakeldruckmaschine oder mittels der Ink-jet-Drucktechnik.

Im allgmeinen werden der farblose Binder, der Photosensibilisator und die übrigen Zusätze zusammen mit den, Farbstoff auf das zu färbende Material aufgebracht. Es ist jedoch auch möglich den farblosen Binder und/oder den Photosensibilisator sowie gegebenenfalls die Polymerisations-Coinitiatoren separat z.B. in Form einer Vor- beziehungsweise Nachbehandlung zu applizieren. So ist es vor allem bei Färbungen, die in, Ausziehverfahren oder durch Foulardieren hergestellt werden, von besonderem Vorteil, wenn das Gewebe oder Gewirk zuerst mit dem Photosensibilisator imprägniert und anschliessend mit der Färbeflotte, die ebenfalls Photosensibilisator enthält, gefärbt wird.

Vorteilhaft sind auch Emulsionsdruckverfahren, bei welchen das Gemisch der strahlenpolymerisierbaren Binder die hydrophobe Komponente ersetzt, so dass weder Lackbenzin noch Verdicker benötigt werden.

Das Verfahren eignet sich besonders zur Durchführung kontinuierlicher Färbe- und Fixierprozesse, jedoch kann das Verfahren oder Teilschritte desselben auch diskontinuierlich durchgeführt werden.

Ein weiterer Gegenstand der Erfindung sind Mittel enthaltend einen Farbstoff, welcher mindestens eine polymerisierbare Doppelbindung oder mindestens ein polymerisierbares Ringsystem enthält, mindestens einen farblosen Binder, welcher mindestens eine polymerisierbare Doppelbindung enthält, und mindestens einen Photosensibilisator. Bevorzugte Mittel enthalten diejenigen bevorzugten Einzelkomponenten wie sie bei der Beschreibung der Farbstoffe, farblosen Binder und Photosensibilisatoren erläutert sind. Diese Mittel können weitere Zusätze wie sie zum Färben bzw. Drucken üblich sind enthalten. Insbesondere sind unter diesen Mitteln Druckpasten zu verstehen, bevorzugt solche, die sich für den Emulsionsdruck eignen.

In den Anwendungsbeispielen wird die Bestrahlung mit zwei 50 Watt Quecksilberhochdrucklampen bei Transportgeschwindigkeiten von 10 - 20 m/min. durchgeführt. Die Muster werden auf beiden Seiten und bei hohen Dosen in mehreren Durchläufen bestrahlt. Nach der Bestrahlung werden die Färbungen beziehungsweise Drucke wie für Reaktivfarbstoffe üblich ausgewaschen.

Die Fixiergrade werden farbmetrisch über die relative Farbstärke bestimmt. Zur Fixiergradbestimmung wird das gefärbte/bedruckte, getrocknete aber nicht bestrahlte und nicht ausgewaschene Muster als Referenz mit der Farbstarke 100% eingesetzt. Dagegen wird dann die relative Farbstärke des zweiten Musters, das bestrahlt und anschliessend kalt und heiss ausgewaschen und wieder getrocknet wurde, bestimmt.
Beispiel 1: Ein Baumwollsatin-Gewebe wird mit einer Druckpaste, die 30 g/kg des Farbstoffs der Formel 50 g/kg eines Oligoethylenglykoldiacrylats der Molmasse 508, 50 g/kg Trimethylolpropanthacrylat, 100 g/l Harnstoff, 30 g/kg Natriumalginat und als Photoinitiator eine Mischung von 2.5 g/kg Benzophenon und 2.5 g/kg Phenyl-(1-Hydroxycyclohexyl)-keton enthält, bedruckt. Der Druck wird getrocknet und dann unter einer Hg-Hochdrucklampe mit UV-Licht einer Energie von 436 J/cm² pro Gewebeseite bestrahlt. Der Fixiergrad beträgt 60%. Man erhält eine brilliante rote Färbung von hoher Echtheit.
Beispiel 2: Ein Baumwollsatin-Gewebe wird mit einer Druckpaste, die 30 g/kg des Farbstoffs der Formel 95 g/kg eines Oligoethylenglykoldiacrylats der Molmasse 508, 5 g/kg Trimethylolpropantriacrylat, 100 g/l Harnstoff, 30 g/kg Natriumalginat und als Photoinitiator eine Mischung von 2.5 g/kg Benzophenon und 2.5 g/kg Phenyl-(1-Hydroxycyclohexyl)-keton enthält, bedruckt. Der Druck wird getrocknet und dann unter einer Hg-Hochdrucklampe mit UV-Licht einer Energie von 436 J/cm² pro Gewebeseite bestrahlt. Der Fixiergrad beträgt 77%. Man erhält eine blaue Färbung von hoher Echtheit.
Beispiel 3: Ein Baumwollsatin-Gewebe wird mit einer Druckpaste, die 30 g/kg des in Beispiel 1 beschriebenen Farbstoffs, 100 g/kg eines Oligoethylenglykoldiacrylats der Molmasse 508, 100 g/l Harnstoff, 30 g/kg Natriumalginat und als Photoinitiator eine Mischung von 2.5 g/kg Benzophenon und 2.5 g/kg Phenyl-(1-Hydroxycyclohexyl)-keton enthält, bedruckt. Der Druck wird getrocknet und dann unter einer Hg-Hochdrucklampe mit UV-Licht einer Energie von 436 J/cm² pro Gewebeseite bestrahlt. Der Fixiergrad beträgt 50%. Man erhält eine rote Färbung von hoher Echtheit.
Beispiel 4: Ein Baumwollsatin-Gewebe wird mit einer Druckpaste, die 30 g/kg des in Beispiel 1 beschriebenen Farbstoffs, 200 g/kg einer 50%igen wässrigen N-Methylolacrylamidlösung, 100 g/l Harnstoff, 30 g/kg Natriumalginat und als Photoinitiator eine Mischung von 2.5 g/kg Benzophenon und 2.5 g/kg Phenyl-(1-Hydroxycyclohexyl)-keton enthält, bedruckt. Der Druck wird getrocknet und dann unter einer Hg-Hochdrucklampe mit UV-Licht einer Energie von 436 J/cm² pro Gewebeseite bestrahlt. Der Fixiergrad beträgt 64%. Man erhält eine rote Färbung von hoher Echtheit.
Beispiel 5: Ein Baumwollsatin-Gewebe wird mit einer Druckpaste, die 30 g/kg des in Beispiel 1 beschriebenen Farbstoffs, 50 g/kg eines Oligoethylenglykoldiacrylats der Molmasse 508, 50 g/kg eines Polyether-Triacrylats, 100 g/l Harnstoff, 30 g/kg Natriumalginat und als Photoinitiator eine Mischung von 2.5 g/kg Benzophenon und 2.5 g/kg Phenyl-(1-Hydroxycyclohexyl)-keton enthält, bedruckt. Der Druck wird getrocknet und dann unter einer Hg-Hochdrucklampe mit UV-Licht einer Energie von 436 J/cm² pro Gewebeseite bestrahlt. Der Fixiergrad beträgt 52%. Man erhält eine rote Färbung von hoher Echtheit.
Beispiel 6: Ein Baumwollsatin-Gewebe wird mit einer Druckpaste, die 30 g/kg des in Beispiel 1 beschriebenen Farbstoffs, 50 g/kg eines Oligoethylenglykoldiacrylats der Molmasse 508, 50 g/kg Methylenbisacrylamid, 100 g/l Harnstoff, 30 g/kg Natriumalginat und als Photoinitiator eine Mischung von 2.5 g/kg Benzophenon und 2.5 g/kg Phenyl-(1-Hydroxycyclohexyl)-keton enthält, bedruckt. Der Druck wird getrocknet und dann unter einer Hg-Hochdrucklampe mit UV-Licht einer Energie von 436 J/cm² pro Gewebeseite bestrahlt. Der Fixiergrad beträgt 67%. Man erhält eine rote Färbung von hoher Echtheit.
Beispiel 7: Ein Baumwollsatin-Gewebe wird mit einer Druckpaste, die 30 g/kg des Farbstoffs der Formel 95 g/kg eines Oligoethylenglykoldiacrylats der Molmasse 508, 5 g/kg Trimethylolpropantriacrylat, 100 g/l Harnstoff, 30 g/kg Natriumalginat und als Photoinitiator eine Mischung von 2.5 g/kg Benzophenon und 2.5 g/kg Phenyl-(1-Hydroxycyclohexyl)-keton enthält, bedruckt. Der Druck wird getrocknet und dann unter einer Hg-Hochdrucklampe mit UV-Licht einer Energie von 436 J/cm² pro Gewebeseite bestrahlt. Der Fixiergrad beträgt 59%. Man erhält eine gelbe Färbung von hoher Echtheit.
Beispiel 8: Ein Baumwollsatin-Gewebe wird mit einer Druckpaste, die 30 g/kg des Farbstoffs der Formel 95 g/kg eines Oligoethylenglykoldiacrylats der Molmasse 508, 5 g/kg Trimethylolpropantriacrylat, 100 g/l Harnstoff, 30 g/kg Natriumalginat und als Photoinitiator eine Mischung von 2.5 g/kg Benzophenon und 2.5 g/kg Phenyl-(1-hydroxycyclohexyl)-keton enthält, bedruckt. Der Druck wird getrocknet und dann unter einer Hg-Hochdrucklampe mit UV-Licht einer Energie von 436 J/cm² pro Gewebeseite bestrahlt. Der Fixiergrad beträgt 57%. Man erhält eine rote Färbung von hoher Echtheit.
Beispiel 9: Ein Baumwollsatin-Gewebe wird mit einer Druckpaste, die 30 g/kg des Farbstoffs der Formel 95 g/kg eines Oligoethylenglykoldiacrylats der Molmasse 508, 5 g/kg Trimethylolpropantriacrylat, 100 g/l Harnstoff, 30 g/kg Natriumalginat und als Photoinitiator eine Mischung von 2.5 g/l 4-(Trimethylammonium-methyl)-benzophenon Chlorid und 2.5 g/kg des Ketons der Formel enthält, bedruckt. Der Druck wird getrocknet und dann unter einer Hg-Hochdrucklampe mit UV-Licht einer Energie von 436 J/cm² bestrahlt. Der Fixiergrad beträgt 74%. Man erhält eine rote Färbung von hoher Echtheit.
Beispiel 10: Ein Baumwollsatin-Gewebe wird mit einer Lösung, die 30 g/l des in Beispiel 9 beschriebenen Farbstoffs, 50 g/l eines Oligoethylenglykoldiacrylats der Molmasse 508, 100 g/l Harnstoff und als Photoinitiator 5.0 g/l der in Beispiel 9 beschriebenen Mischung enthält, foulardiert (Flottenaufnahme 67%). Die Färbung wird getrocknet und dann unter einer Hg-Hochdrucklampe mit UV-Licht einer Energie von 872 J/cm² bestrahlt. Man erhält eine rote Färbung von hoher Echtheit.
Beispiel 11: Ein Baumwollsatin-Gewebe wird mit einem 1:1 Gemisch von Benzophenon und Phenyl-(1-hydroxycyclohexyl)-keton imprägniert (Auftrag ca. 0.75%) und anschliessend mit einer Lösung, die 30 g/l des in Beispiel 9 beschriebenen Farbstoffs, 50 g/l eines Oligoethylenglykoldiacrylats der Molmasse 508, 100 g/l Harnstoff und als Photoinitiator 2.5 g/l Benzophenon und 2.5 g/l Phenyl-(1-hydroxycyclohexyl)-keton enthält, foulardiert (Flottenaufnahme 66%). Die Färbung wird getrocknet und dann unter einer Hg-Hochdrucklampe mit UV-Licht einer Energie von 109 J/cm² bestrahlt. Man erhält eine rote Färbung von hoher Echtheit.
Beispiel 12: Eine wässrige Lösung von 10 g/l des in Beispiel 1 beschriebenen Farbstoffs und 41 g/l eines Oligoethylenglykoldiacrylats der Molmasse 508, mit 1.8 g/l Benzophenon und 1.8 g/l Phenyl-(1-hydroxycyclohexyl)-keton als Photoinitiator wird auf ein Baumwollsatin-Gewebe gesprüht (Auftrag 33%). Das Gewebe wird getrocknet und dann unter einer Hg-Hochdrucklampe mit UV-Licht einer Energie von 218 J/cm² bestrahlt. Man erhält eine rote Färbung von hoher Echtheit.
Beispiel 13: Aus einem Teil Wasser und 4 Teilen Lackbenzin wird unter Zusatz eines der im Emulsionsdruck üblichen Emulgatoren eine Emulsion hergestellt. In diese werden 3% des in Beispiel 1 beschriebenen Farbstoffs, 12 % eines Oligoethylenglykoldiacrylats der Molmasse 508, sowie als Photoinitiator 0.25% Benzophenon und 0.25% Phenyl-(1-hydroxycyclohexyl)-keton eingerührt. Ein Baumwollsatin-Gewebe wird mit dieser Emulsion bedruckt (Auftrag 66%), getrocknet und dann unter einer Hg-Hochdrucklampe mit UV-Licht einer Energie von 436 J/cm² bestrahlt. Man erhält eine rote Färbung von hoher Echtheit.
Beispiel 14: Aus einem Teil Wasser und 5 Teilen eines alkoxylierten Polyethertetraacrylats wird unter Zusatz eines der im Emulsionsdruck üblichen Emulgatoren eine Emulsion hergestellt. In diese werden 0.5% des Farbstoffs der Formel sowie als Photoinitiator 0.25% Benzophenon und 0.25% Phenyl-(1-hydroxycyclohexyl)-keton eingerührt. Ein Baumwollsatin-Gewebe wird mit dieser Emulsion bedruckt (Auftrag 66%), getrocknet und dann unter einer Hg-Hochdrucklampe mit UV-Licht einer Energie von 436 J/cm² bestrahlt. Der Fixiergrad wird durch Ablösen des Farbstoffs mit Ethanol von einer bestrahlten nicht ausgewaschenen und einer unbestrahlten Probe bestimmt. Die Proben werden einmal bei 40°C und anschliessend 30 Minuten bei Siedetemperatur behandelt. Die beiden Extrakte werden vereinigt und die Fixiergrade über die Extinktion (bei λₘₐₓ) ermittelt. Der Fixiergrad beträgt 83%. Man erhält eine rote Färbung von hoher Echtheit.

## Patentansprüche

1. Verfahren zum Fixieren von Farbstoffen auf organischem Material, insbesondere Fasermaterial, dadurch gekennzeichnet, dass man Farbstoffe, welche mindestens eine polymerisierbare Doppelbindung oder mindestens ein polymerisierbares Ringsystem enthalten, in Gegenwart mindestens eines farblosen Binders, welcher mindestens eine polymerisierbare Doppelbindung enthält, und mindestens eines Photosensibilisators, sowie gegebenenfalls weiterer Hilfsstoffe durch Bestrahlung mit UV-Licht auf dem organischen Material fixiert.

2. Verfahren gemäss Anspruch 1, dadurch gekennzeichnet, dass man als Farbstoffe solche der Formel
D-(X)ₘ (1),
worin D der Rest eines organischen Farbstoffes der Monoazo- oder Polyazo-, Metallkomplexazo-, Anthrachinon-, Phthalocyanin-, Formazan-, Azomethin-, Nitroaryl-, Dioxazin-, Phenazin-, Stilben-, Triphenylmethan-, Xanthen-, Thioxanthon-, Naphthochinon-, Pyrenchinon- oder Perylentetracarbimid-Reihe, X eine polymerisierbare Doppelbindung oder ein polymerisierbares Ringsystem, und m die Zahl 1, 2, 3, 4, 5 oder 6 ist, verwendet.

3. Verfahren gemäss einem der Ansprüche 1 oder 2, dadurch gekennzeichnet, dass man Farbstoffe verwendet, welche als polymerisierbare Doppelbindung oder als polymerisierbares Ringsystem einen Acryloyl-, α-Bromacryloyl-, α-Chloracryloyl-, Vinylsulfonyl-, Vinyl- oder Epoxidyl-Rest enthalten.

4. Verfahren gemäss Anspruch 3, dadurch gekennzeichnet, dass man Farbstoffe verwendet, welche als polymerisierbare Doppelbindung oder als polymerisierbares Ringsystem einen Acryloyl-, α-Bromacryloyl- oder Vinylsulfonyl-Rest enthalten.

5. Verfahren gemäss einem der Ansprüche 1 bis 4, dadurch gekennzeichnet, dass man als farblose Verbindungen solche mit dem Acrylrest als polymerisierbare Gruppe verwendet.

6. Verfahren gemäss Anspruch 5, dadurch gekennzeichnet, dass man als farblose Verbindungen Acrylate, Diacrylate, Acrylsäure oder Acrylamide verwendet.

7. Verfahren gemäss einem der Ansprüche 1 bis 6, dadurch gekennzeichnet, dass man Mischungen monomerer und oligomerer farbloser organischer Verbindungen verwendet.

8. Verfahren gemäss Anspruch 7, dadurch gekennzeichnet, dass man oligomere Polyether-, Polyurethan- oder Polyesteracrylate verwendet.

9. Verfahren gemäss einem der Ansprüche 1 bis 8, dadurch gekennzeichnet, dass man als farblose Verbindung N-Vinylpyrrolidon, Acrylsäure, Butylacrylat, 2-Ethylhexylacrylat, 2-Hydroxyethylacrylat, Hydroxypropylacrylat, Butandiolacrylat, 2-Ethoxyethylacrylat, Ethylenglykolacrylat, Bisacrylate von Polyethylenglykol mit einem Molekulargewicht von 200 bis 1500, Butandioldiacrylat, Tetraethylenglykoldiacrylat, 1,6-Hexandioldiacrylat, Diethylenglykoldiacrylat, Dipropylenglykoldiacrylat, Triethylenglykoldiacrylat, Tripropylenglykoldiacrylat, Trimethylolpropantriacrylat, Pentaerythritriacrylat, Bromacrylamid, Methylenbisdi(bromacrylamid), Methylen-bisdiacrylamid, N-Alkoxyacrylamid, Tetraethylenglykol-diacrylat, Sojabohnenöl-acrylat, Polybutadien-acrylat, Diethylenglykol-dimethacrylat, 1,6-Hexandiol-dimethacrylat, 2-(2-Ethoxyethoxy)-ethylacrylat, Stearylacrylat, Tetrahydrofurfurylacrylat, Pentaerythritol-tetraacrylat, Laurylacrylat, 2-Phenoxyethylacrylat, ethoxyliertes Bisphenol-diacrylat, Ditrimethylolpropan-tetraacrylat, Tris-(2-Hydroxyethyl)-isocyanurat-triacrylat, Isodecyacrylat, Dipentaerythriol-pentaacrylat, ethoxyliertes Trimethylolpropan-triacrylat, Isobornylacrylat, ethoxyliertes Tetrabromobisphenol-diacrylat, propoxyliertes Neopentylglykol-diacrylat, propoxyliertes Glyceryltriacrylat verwendet.

10. Verfahren gemäss einem der Ansprüche 1 bis 9, dadurch gekennzeichnet, dass man als Photosensibilisatoren Carbonliverbindungen wie 2,3-Hexandion. Diacetylacetophenon, Benzoin und Benzoinether wie Dimethyl-, Ethyl- und Butylderivate, z.B. 2,2-Diethoxyacetophenon und 2,2-Dimethoxyacetophenon, Benzophenon bzw. ein Benzophenon-Salz und Phenyl-(1-hydroxycyclohexyl)-keton oder ein Keton der Formel Benzophenon in Kombination mit einem Katalysator wie Triäthylamin, N,N'-Dibenzylamin und Dimethylaminoethanol und Benzophenon plus Michlers Keton; stickstoffhaltige Verbindungen wie Diazomethan, Azo-bis-isobutyronitril, Hydrazin, Phenylhydrazin sowie Trimethylbenzylammoniumchlorid, oder schwefelhaltige Verbindungen wie Benzolsulfonat, Diphenyl-disulfid sowie Tetramethylthiuramdisulfid oder copolymerisierbare Photosensibilisatoren verwendet.

11. Verfahren gemäss Anspruch 1, dadurch gekennzeichnet, dass man als Farbstoffe solche verwendet, welche als polymerisierbare Doppelbindung oder als polymerisierbares Ringsystem einen α-Bromacryloyl- oder Zimtsäure-Rest enthalten, als Binder Oligoethylenglykoldiacrylate, N-Methylolacrylamid, Trimethylolpropantriacrylat, Polyethertriacrylat, Methylenbisacrylamid oder ein alkoxyliertes Polyethertetraacrylat und als Photosensibilisator eine Mischung aus Benzophenon bzw. einem Benzophenon-Salz und Phenyl-(1-hydroxycyclohexyl)-keton oder einem Keton der Formel verwendet.

12. Verfahren gemäss einem der Ansprüche 1 bis 11, dadurch gekennzeichnet, dass man als Fasermaterial Wolle, Seide, Haare, Alginatfasern, Polyvinyl-, Polyacrylnitril-, Polyester-, Polyamid-, Polypropylen- oder Polyurethanfasern oder cellulosehaltige Fasern verwendet.

13. Verfahren gemäss einem der Ansprüche 1 bis 12, dadurch gekennzeichnet, dass die Behandlung des Fasermaterials mit dem Farbstoff, dem farblosen Binder und dem Photosensibilisator durch Tränken, Aufsprühen, Foulardieren oder Bedrucken, einschliesslich des Ink-jet-Druckes, erfolgt.

14. Verfahren gemäss Anspruch 13, dadurch gekennzeichnet, dass die Behandlung des Fasermaterials mit dem Photosensibilisator vor der Färbung erfolgt.

15. Mittel zur Färbung, welche durch UV-Licht fixierbar ist, enthaltend einen Farbstoff, welcher mindestens eine polymerisierbare Doppelbindung oder mindestens ein polymerisierbares Ringsystem enthält, mindestens einen farblosen Binder, welcher mindestens eine polymerisierbare Doppelbindung enthält, und mindestens einen Photosensibilisator.

16. Das nach dem Verfahren gemäss Anspruch 1 gefärbte oder bedruckte, fixierte Fasermaterial.

## Claims

1. A process for fixing dyes on organic material, especially fibre material, which comprises fixing dyes containing at least one polymerizable double bond or at least one polymerizable ring system, in the presence of at least one colourless binder which contains at least one polymerizable double bond, and at least one photosensitizer, as well as further optional auxiliaries, on the organic material by irradiation with UV light.

2. A process according to claim 1, which comprises the use of dyes of the formula
D-(X)ₘ (1),
wherein D is the radical on an organic dye of the monoazo or polyazo series, of the metal complex azo, anthraquinone, phthalocyanine, formazan, azomethine, nitroaryl, dioxazine, phenazine, stilbene, triphenylmethane, xanthene, thioxanthone, naphthoquinone, pyrenequinone or perylenetetracarbimide series, X is a polymerizable double bond or a polymerizable ring system, and m is 1, 2, 3, 4, 5 or 6.

3. A process according to either claim 1 or claim 2, which comprises the use of a dye which contains an acryloyl, α-bromoacryloyl, α-chloroacryloyl, vinylsulfonyl, vinyl or epoxidyl radical as polymerizable double bond or as polymerizable ring system.

4. A process according to claim 3, which comprises the use of a dye which contains an acryloyl, α-bromoacryloyl or vinylsulfonyl radical as polymerizable double bond or as polymerizable ring system.

5. A process according to any one of claims 1 to 4, which comprises the use of a colourless compound which contains the acrylic radical as polymerizable group.

6. A process according to claim 5, wherein the colourless compound used is an acrylate, diacrylate, acrylic acid or an acrylamide.

7. A process according to any one of claims 1 to 6, which comprises the use of a mixture of monomeric and oligomeric colourless organic compounds.

8. A process according to claim 7, which comprises the use of an oligomeric polyether-, polyurethane- or polyester-acrylate.

9. A process according to any one of claims 1 to 8, wherein the colourless compound used is N-vinylpyrrolidone, acrylic acid, butyl acrylate, 2-ethylhexyl acrylate, 2-hydroxyethyl acrylate, hydroxypropyl acrylate, butanediol acrylate, 2-ethoxyethyl acrylate, ethylene glycol acrylate, a polyethylene glycol bisacrylate having a molecular weight of 200 to 1500, butanediol diacrylate, tetraethylene glycol diacrylate, 1,6-hexanediol diacrylate, diethylene glycol diacrylate, dipropylene glycol diacrylate, triethylene glycol diacrylate, tripropylene glycol diacrylate, trimethylolpropane triacrylate, pentaerythritol triacrylate, bromoacrylamide, methylenebisdi(bromoacrylamide), methylenebisdiacrylamide, an N-alkoxyacrylamide, tetraethylene glycol diacrylate, soybean oil acrylate, polybutadiene acrylate, diethylene glycol dimethacrylate, 1,6-hexanediol dimethacrylate, 2-(2-ethoxyethoxy)ethyl acrylate, stearyl acrylate, tetrahydrofurfuryl acrylate, pentaerythritol tetraacrylate, lauryl acrylate, 2-phenoxyethyl acrylate, ethoxylated bisphenol diacrylate, ditrimethylolpropane tetraacrylate, tris(2-hydroxyethyl)isocyanurate triacrylate, isodecyl acrylate, dipentaerythritol pentaacrylate, ethoxylated trimethylolpropane triacrylate, isobornyl acrylate, ethoxylated tetrabromobisphenol diacrylate, propoxylated neopentylglycol diacrylate, propoxylated glyceryl triacrylate.

10. A process according to any one of claims 1 to 9, wherein the photosensitizer used is a carbonyl compound such as 2,3-hexanedione, diacetylacetophenone, benzoin or a benzoin ether such as dimethyl, ethyl and butyl derivatives, for example 2,2-diethoxyacetophenone and 2,2-dimethoxyacetophenone, benzophenone or a benzophenone salt and phenyl 1-hydroxycyclohexyl ketone or a ketone of the formula benzophenone in combination with a catalyst
such as triethylamine, N,N'-dibenzylamine and dimethylaminoethanol and benzophenone plus Michler's ketone; a nitrogen-containing compound such as diazomethane, azobisisobutyronitrile, hydrazine, phenylhydrazine or trimethylbenzylammonium chloride; or a sulfur-containing compound such as benzene sulfonate, diphenyl disulfide or tetramethylthiuram disulfide, or a copolymerizable photosensitizer.

11. A process according to claim 1, which comprises the use of a dye which contains as polymerizable double bond or as polymerizable ring system an α-bromoacryloyl or cinnamoyl radical, as binder an oligoethylene glycol diacrylate, N-methylolacrylamide, trimethylolpropane triacrylate, polyether-triacrylate, methylenebisacrylamide or an alkoxylated polyether tetraacrylate and, as photosensitizer, a mixture of benzophenone or a benzophenone salt and phenyl 1-hydroxycyclohexyl ketone or a ketone of formula

12. A process according to any one of claims 1 to 11, wherein the fibre material used is wool, silk, hairs, alginate fibres, polyvinyl, polyacrylonitrile, polyester, polyamide, polypropylene or polyurethane fibres or cellulosic fibres.

13. A process according to any one of claims 1 to 12, wherein the treatment of the fibre material with the dye, the colourless binder and the photosensitizer, is carried out by impregnating, spraying, padding or printing, including ink-jet printing.

14. A process according to claim 13, wherein the treatment of the fibre material is carried out with the photosensitizer before dyeing.

15. A formulation for dyeing which can be fixed by UV light, comprising a dye which contains at least one polymerizable double bond or at least one polymerizable ring system, at least one colourless binder which contains at least one polymerizable double bond, and at least one photosensitizer.

16. The fixed fibre material dyed or printed by the process according to claim 1.

## Revendications

1. Procédé de fixage de colorants sur des matières organiques, en particulier sur des matières fibreuses, caractérisé en ce qu'on fixe sur la matière organique des colorants dont la molécule comporte au moins une double liaison permettant une polymérisation ou au moins un système cyclique permettant une polymérisation, en présence d'au moins un liant incolore dont la molécule comporte au moins une double liaison permettant une polymérisation, et d'au moins un photo-sensibilisateur, ainsi que d'autre éventuels adjuvants, par irradiation avec de la lumière UV.

2. Procédé conforme à la revendication 1, caractérisé en ce qu'on utilise, comme colorants, des composés de formule :
D-(X)ₘ (1),
dans laquelle D représente le reste d'un colorant organique de la série des colorants monoazoïques, polyazoïques, complexes métalliques de colorant azoïque, anthraquinoniques, phtalocyanines, formazans, azométhiniques, nitroaryliques, dioxazines, phénazines, stilbéniques, de triphénylméthane, de xanthène, de thioxanthone, naphtoquinoniques, pyrènequinoniques ou de pérylènetétracarbimide, X représente un sytème comportant un cycle ou une double liaison permettant une polymérisation, et m représente le nombre 1, 2, 3, 4, 5 ou 6.

3. Procédé conforme à l'une des revendications 1 et 2, caractérisé en ce qu'on utilise des colorants dont la molécule comporte, en tant que double liaison permettant une polymérisation ou en tant que système cyclique permettant une polymérisation, un groupe acryloyle, α-bromoacryloyle, α-chloroacryloyle, vinylsulfonyle, vinyle ou époxydyle.

4. Procédé conforme à la revendication 3, caractérisé en ce qu'on utilise des colorants dont la molécule comporte, en tant que double liaison permettant une polymérisation ou en tant que système cyclique permettant une polymérisation, un groupe acryloyle, α-bromoacryloyle ou vinylsulfonyle.

5. Procédé conforme à l'une des revendications 1 à 4, caractérisé en ce qu'on utilise, en tant que composés incolores, des composés dont la molécule comporte un reste acrylique en tant que groupe permettant une polymérisation.

6. Procédé conforme à la revendication 5, caractérisé en ce qu'on utilise, en tant que composés incolores, un acrylaté, un diacrylate, de l'acide acrylique ou de l'acrylamide.

7. Procédé conforme à l'une des revendications 1 à 6, caractérisé en ce qu'on utilise un mélange de composés organiques incolores, monomères et oligomères.

8. Procédé conforme à la revendication 7, caractérisé en ce qu'on utilise des oligomères de type acrylate de polyéther, acrylate de polyuréthane ou acrylate de polyester.

9. Procédé conforme à l'une des revendications 1 à 8, caractérisé en ce qu'on utilise, en tant que composé incolore, la N-vinylpyrrolidine, l'acide acrylique, l'acrylate de butyle, l'acrylate de 2-éthythexyle, l'acrylate de 2-hydroxyéthyle, l'acrylate d'hydroxypropyle, le monoacrylate de butanediol, l'acrylate de 2-éthoxyéthyle, l'acrylate d'éthylèneglycol, les bisacrylates de polyéthylèneglycol dont la masse moléculaire vaut de 200 à 1500, le diacrylate de butanediol, le diacrylate de tétra-éthylèneglycol, le diacrylate de 1,6-hexanediol, le diacrylate de di-éthylèneglycol, le diacrylate de dipropylèneglycol, le diacrylate de triéthylèneglycol, le diacrylate de tripropylèneglycol, le triacrylate de triméthylolpropane, le triacrylate de pentaérythritol, le bromo-acrylamide, le méthylène-bis(bromoacrylamide), le méthylène-bis (acrylamide), les N-alcoxyacrylamides, l'acrylate d'huile de soja, l'acrylate de polybutadiène, le diméthacrylate de diéthylèneglycol, le diméthacrylate de 1,6-hexanediol, l'acrylate de 2-(2-éthoxyéthoxy)-éthyle, l'acrylate de stéaryle, l'acrylate de tétrahydrofurfuryle, le tétraacrylate de pentaérythrytol, l'acrylate de lauryle, l'acrylate de 2-phénoxyéthyle, le diacrylate de bisphénol éthoxylé, le tétraacrylate de ditriméthylolpropane, le triacrylate de tris-(2-hydroxyéthyl)-isocyanurate, l'acrylate d'isodécyle, le pentaacrylate de dipentaérythritol, le triacrylate de triméthylolpropane éthoxylé, l'acrylate d'isobornyle, le diacrylate de tétrabromobisphénol éthoxylé, le diacrylate de néopentylglycol propoxylé et le triacrylate de glycérol propoxylé.

10. Procédé conforme à l'une des revendications 1 à 9, caractérisé en ce qu'on utilise, en tant que photosensibilisateurs, des composés carbonylés comme la 2,3-hexanedione, la diacétylacétophénone, la benzoïne et les éthers de benzoïne comme ses dérivés diméthylés, éthylés ou butylés, par exemple la 2,2-diéthoxyacétophénone et la 2,2-diméthoxyacétophénone, la benzophénone ou un sel de benzophénone, la phényl-(1-hydroxycyclohexyl)-cétone ou une cétone de formule : de la benzophénone combinée avec un catalyseur comme la triéthylamine, la N,N'-dibenzylamine et le diméthylaminoéthanol, et la benzophénone associée à la cétone de Michler, des composés azotés, comme le diazométhane, l'azo-bis-isobutyronitrile, l'hydrazine, la phénylhydrazine, et le chlorure de triméthylbenzylammonium, ainsi que des composés soufrés, comme les benzènesulfonates, le disulfure de diphényle et le disulfure de tétraméthylthiurame, ou des photosensibilisateurs copolymérisables.

11. Procédé conforme à la revendication 1, caractérisé en ce qu'on utilise comme colorants des composés dont la molécule comporte, en tant que double liaison permettant une polymérisation ou en tant que système cyclique permettant une polymérisation, un groupe α-bromoacryloyle ou un résidu de l'acide cinamique, en ce qu'on utilise comme liant un diacrylate d'oligoéthylèneglycol, du N-hydroxyméthylacrylamide, du triacrylate de triméthylolpropane, un triacrylate de polyéther, du méthylène-bis(acrylamide) ou un tétraacrylate de polyéther alcoxylé, et en ce qu'on utilise en tant que photosensibilisateur un mélange constitué de benzophénone ou d'un sel de benzophénone et de phényl-(1-hydroxycyclohexyl)-cétone ou d'une cétone de formule :

12. Procédé conforme à l'une des revendications 1 à 11, caractérisé en ce qu'on utilise, comme matière fibreuse, de la laine, de la soie, des poils, des fibres d'alginate, des fibres polyvinyliques, des fibres de polyacrylonitrile, des fibres de polyester, des fibres de polyamide, des fibres de polypropylène, des fibres de polyuréthane ou des fibres cellulosiques.

13. Procédé conforme à l'une des revendications 1 à 12, caractérisé en ce qu'on effectue le traitement de la matière fibreuse avec le colorant, le liant incolore et le photosensibilisateur par imprégnation, pulvérisation, foulardage ou impression, y compris l'impression au jet d'encre.

14. Procédé conforme à la revendication 13, caractérisé en ce qu'on effectue le traitement de la matière fibreuse avec le photosensibilisateur avant de réaliser la teinture.

15. Agent de teinture que l'on peut fixer à l'aide d'une lumière UV, et qui contient un colorant dont la molécule comporte au moins une double liaison permettant une polymérisation ou au moins un système cyclique permettant une polymérisation, ainsi qu'au moins un liant incolore dont la molécule comporte au moins une double liaison permettant une polymérisation, et au moins un agent photosensibilisateur.

16. Matière fibreuse teinte ou imprimée, ayant subi un fixage selon le procédé conforme à la revendication 1.
